# EUROPÄISCHE PATENTSCHRIFT

(11) **EP 0 554 748 B1**
(45) Veröffentlichungstag und Bekanntmachung des Hinweises auf die Patenterteilung: **09.08.1995**
(21) Anmeldenummer: 93101073.0
(22) Anmeldetag: 25.01.1993
(51) Int. Cl.: D06P 1/50

(54) **Verwendung von anionischen Alkylcarboxymethylcellulose- mischethern im Textildruck**
Utilization of anionic alkyl carboxymethyl cellulose ether mixture in textile printing
Emploi de mélange d'ether d'alkyl carboxyméthyl cellulose dans l'impression textile

(30) Priorität: 07.02.1992 DE 4203531
(43) Veröffentlichungstag der Anmeldung: 11.08.1993
(73) Patentinhaber: Wolff Walsrode Aktiengesellschaft, D-29655 Walsrode (DE)
(72) Erfinder: Kiesewetter, René, Dr., W-3040 Soltau-Ahlften (DE); Reinhardt, Eugen, W-3030 Walsrode (DE); Kniewske, Reinhard, Dr., W-3032 Fallingbostel (DE); Szablikowski, Klaus, Dr., W-3030 Walsrode (DE)
(74) Vertreter: Braun, Rolf, Dr.

(56) Entgegenhaltungen:
- M. PETER & H.K. ROUETTE "Grundlagen der Textilveredlung", Dezember 1989, Deutscher Fachverlag, Frankfurt/Main
- DATABASE WPI Week 7450, Derwent Publications Ltd., London, GB; AN 74-86713V

## Beschreibung

Erfindungsgemäß wird die Verwendung von anionischen Alkylcarboxymethylcellulosemischethern und im besonderen Methylcarboxymethylcellulosemischethern (MCMC), als Hilfsmittel in der Textilindustrie, vorzugsweise als Verdickungsmittel im Textildruck, beansprucht.

Die Zusammensetzung von Druckpasten im Textilbereich wird, unabhängig vom verwendeten Farbstoff, durch die Druckart, das Substrat, die Fixier- und die Applikationsmethode bestimmt. Neben Farbstoffen enthalten alle Druckpasten Verdickungsmittel. Die Verdickungen haben die Aufgabe, der farbstoffhaltigen, wäßrigen Flotte eine pump- und druckbare Konsistenz zu verleihen. Dabei soll sie einerseits fließfähig und andererseits so unbeweglich sein, daß sie den Farbstoff an der vom Dessin vorgesehenen Stelle festhält und somit einen scharfen Konturenstand vermittelt. Ferner übernimmt das Verdickungsmittel in der Druckpaste Schutzkolloid- und Schutzfilmfunktionen. Über die Regulierung des Feuchtigkeitshaushaltes beeinflußt es nachhaltig die Farbausbeute (B. Habereder, F. Baierlein in: Handbuch der Textilhilfsmittel; Herausgeber: A. Chwala, V. Anger, Verlag Chemie, Weinheim, 1977, Seite 621). Hieraus ergeben sich eine Reihe von Anforderungen, die an Verdickungsmittel und Verdickungen gestellt werden:

Verdickungsmittel und die daraus hergestellten Verdickungen sollen gut lagerfähig sein, wobei auf einen Zusatz von Konservierungsmitteln aus gesundheitlichen und ökonomischen Gründen möglichst verzichtet werden soll. Darüber hinaus müssen Verdickungen mit den entsprechenden Farbstoffen verträglich sein und dürfen nicht mit ihnen reagieren.

Reaktivfarbstoffe besitzen z.B. solche reaktionsfähigen Gruppen, die unter den Färbebedingungen mit dem Substrat in Gegenwart von Alkalien reagieren und den Farbstoff über eine kovalente Bindung fixieren (H. Zollinger, Angew. Chem. 73, 125 (1961)). Verdickungsmittel, die einen ähnlichen Aufbau wie das zu färbende Substrat besitzen, sind normalerweise ungeeignet, da sie mit den Reaktivfarbstoffen zu reagieren vermögen.

Der Einsatz von Cellulose-, Stärke- und Johannisbrotkernmehl-Derivaten, Gummi arabicum, Tragant u.dgl. führt daher in der Regel zu Griffverhärtungen, schlechten Farbausbeuten und teilweise ungenügenden Echtheiten.

Um fehlerhafte Drucke, die durch Verstopfungen der Schablonen, Gaze- oder Rotationsschablonen entstehen könnten, zu vermeiden, müssen die Verdickungen vollkommen faser- und gelkörperfrei sein. Zur Vermeidung schlechter Druckqualitäten, Griffverhärtungen der bedruckten Stellen sowie zeit- und kostenintensiver Nachbehandlungsprozesse müssen Verdickungen gut auswaschbar sein. Schließlich sollten Verdickungen standardisiert lieferbar und so billig wie möglich sein, da sie dem Textilmaterial keinen höheren Wert verleihen, sondern wieder ausgewaschen werden.

Die Hauptmenge der im Textildruck eingesetzten Verdickungsmittel stellen Alginate dar (Ciba-Rundschau, Nr. 1, 19-34 (1969)), die im allgemeinen in Konzentrationen von 3 bis 4 % eingesetzt werden. Die Alkalisalze der Alginsäuren besitzen den Vorteil, daß sie sehr gut auswaschbar sind. Alginate sind mit einer Reihe von Farbstoffen verträglich und im Bereich von pH 5 bis 10 weitgehend stabil. Bei höheren pH-Werten werden transeliminative Depolymerisationen beobachtet (A. Hang et al., Acta Chem. Scand. 21, 2859 (1967)). Alkalialginate sind unverträglich mit Schwermetallsalzen, Calcium- und Aluminiumverbindungen, was den Einsatz von Komplexbildnern erforderlich macht. Als Biopolymer wird Alginat leicht durch Mikroorganismen abgebaut. Ungeschützte Verdickungen halten sich in der Regel nur 1 bis 2 Tage, so daß man Konservierungsmittel, vorzugsweise Formaldehyd-Lösungen bzw. Phenole, hinzusetzt, deren Einsatz jedoch aufgrund des hohen Gefahrenpotentials in höchstem Maße bedenklich ist.

Für einen Einsatz von Verdickungen im Textildruck in wärmeren Regionen ist eine sehr gute Temperaturstabilität der Verdickungsmittel erforderlich. Bei der Verwendung von Alginaten kann es hierbei zu quantitativen Decarboxylierungen kommen.

Das in den letzten Jahren immer arbeits- und kostenintensivere Verfahren zur Herstellung der aus anfallendem Seetang gewonnenen Alginate spiegelt sich zudem in hohen, deutlich gestiegenen Preisen wider, so daß nach preisgünstigen Ersatzmöglichkeiten gesucht wird.

Von den im Textildruck verwendeten Verdickungsmitteln sind ferner Xanthane, Emulsionsverdickungen und synthetische Polymerisat-Verdickungsmittel von Bedeutung, die jedoch alle eine Reihe von Nachteilen aufweisen, so daß die gewünschten Effekte nicht mit einem einzigen Verdickungsmittel allein erreicht werden können. So ist z.B. der Druck mit Emulsionsverdickungen aus Preis- und Ökologiegründen stark rückläufig. Xanthane weisen neben ihren hohen Kosten ungenügende Stabilitäten gegenüber mikrobiellem Abbau auf. Polymerisatverdicker sind extrem elektrolytempfindlich, wodurch sie anfällig gegenüber hartem Wasser, anionischen Farbstoffen und Stellmittelsalzen sind.

In den letzten Jahren hat es nicht an Versuchen gefehlt, Polysaccharide, insbesondere Natriumcarboxymethylcellulosen (Na-CMC) allein oder als Compoundierungen, als Verdickungsmittel im Textildruck einzusetzen (EP-A 0 106 228, DD-A-158 403). Die kommerziell erhältlichen Natriumcarboxymethylcellulosen weisen in der Regel lediglich Substitutionsgrade (DS-Werte) von 0,3 bis 1,4 auf (G.I. Stelzer, E.D. Klug in: Handbook of Water Soluble Gums and Resins, Herausgeber: R.L. Davidson, McGraw Hill, New York, 1980, Seite 4-1). Aufgrund des niedrigen Substitutionsgrades führt ihr Einsatz als Verdickungsmittel zu Reaktionen mit dem Reaktivfarbstoff. Es resultieren schlechte Farbausbeuten und Griffverhärtungen. Die so inaktivierten Reaktivfarbstoffe werden außerdem häufig in das Substrat eingelagert (P. Bajaj et al. in: J. Macromol, Sci., Rev. Macromol. Chem. 1984, C 24 (3), 387 ff). Diese nicht kovalent gebundenen Farbstoffanteile müssen, um gute Naßechtheiten zu erzielen, durch intensives Waschen abgetrennt werden. Um eine mögliche Reaktion zwischen dem Verdickungsmittel und dem Reaktivfarbstoff zu unterbinden, werden daher Spezialitäten mit Substitutionsgraden (DS) um bzw. über 2,0 eingesetzt (DE-A-3 208 430, JP-A-5 9192-786).

Carboxymethylcellulosen sind in kaltem und heißem Wasser löslich, was neben der leichten Auswaschbarkeit verfahrenstechnische Vorteile bietet. Aufgrund der einfachen Viskositätseinstellung lassen sich gute Drucke, auch bei höheren Maschinengeschwindigkeiten, erzielen (H.B. Bush, H.B. Trost, Hercules Chem., Band 60, 14 (1970)). Die kommerziell erhältlichen Carboxymethylcelluloselösungen werden jedoch leicht durch Mikroorganismen abgebaut. Ferner ist ihre schlechte Salzstabilität, insbesondere gegenüber mehrwertigen Kationen (Calcium-Ionen) und ihr Vermögen, mit den Farbstoffen (Reaktivfarbstoffe) Reaktionen einzugehen, von erheblichem Nachteil. Es wurde daher versucht, durch Änderung der Alkalisierung (EP-A-0 055 820), Mischveretherungen (SU-A-794 098, EP-A 0-A-319 865) bzw. Erhöhungen des Substitutionsgrades (DE-A-3 303 153, US-A-4 426 518) die Stabilität gegenüber Elektrolyten und Bakterien sowie die Verträglichkeit gegenüber Farbstoffen zu verbessern.

Die durch mehrstufige Fahrweise nahezu vollständig veretherten Produkte führen zu einem deutlich verbesserten Eigenschaftsprofil der Carboxymethylcellulose (CMC). Solche hochsubstituierten Produkte erfordern jedoch eine mehrfache Wiederholung des Alkalisierungs- und Veretherungsschrittes, wobei, über alle Stufen betrachtet, sehr schlechte Substitutionsausbeuten resultieren, was komplexe und kostenintensive Herstellungsverfahren notwendig macht (K. Engelskirchen, in Houben-Weyls "Makromolekulare Stoffe", Bd. E 20/III, Georg Thieme Verlag, Stuttgart, 1987, S. 2072 bis 2076). Mischveretherungen führen zwar zu einer verbesserten Stabilität gegenüber Elektrolyten, Koagulationen können jedoch nicht endgültig ausgeschlossen werden (W. Hansi in: Dtsch. Farben Ztschr. 25, 1971, S. 493 ff).

Aufgabe der vorliegenden Erfindung war es deshalb, solche Cellulosemischether als Verdickungs-, Dispergier- oder Bindemittel für die Textilindustrie bereitzustellen, die ausgezeichnete Qualitäten, d.h. sehr gute Löslichkeitseigenschaften besitzen und nicht die Nachteile der zur Zeit im Textildruck eingesetzten Verdickungsmittel aufweisen.

Überraschenderweise wurde nun gefunden, daß Alkylcarboxymethylcellulosemischether, insbesondere Methylcarboxymethylcellulosemischether nicht die für Carboxymethylcellulose bekannte Salzempfindlichkeit, insbesondere gegenüber mehrwertigen Kationen aufweist.

Die nach der vorliegenden Erfindung im Textildruck einsetzbaren anionischen, Alkylcarboxymethylcellulosemischether, insbesondere Methylcarboxymethylcellulosemischether, weisen Substitutionsgrade bezüglich Carboxymethyl von DS = 0,01 bis 1,9, insbesondere DS = 0,1 bis 1,6, auf, besitzen einen mittleren Gesamtsubstitutionsgrad von DS 1,3-2,2, insbesondere 1,5 bis 2,0. Die Lehre zur Herstellung dieser Verbindungen kann z.B. den folgenden Patentschriften entnommen werden: US--A-2 476 331, GB-A-659 506, US-A-2 510 153, SU-A-384 828, DE-A-3 303 153, DD-A-140 049 oder I.M. Timokhin et al., Izv. Vyssh., Ucheb. Zaved. Neft, Gaz, 16 (11), 31-5 (1973).

Die nach dem weiter unten beschriebenen Meßverfahren charakterisierten gel- und faserfreien Cellulosederivate zeichnen sich durch eine ausgezeichnete Lösungsqualität aus und können als Verdickungs-, Dispergier- oder Bindemittel in der Textilindustrie, insbesondere im Textildruck, eingesetzt werden. Sie zeigen gegenüber den zur Zeit in der Textilindustrie, insbesondere im Textildruck, verwendeten Verdickungsmitteln folgende Vorteile:
1. Ausgezeichnete Elektrolytstabilität durch Mischveretherung, insbesondere gegenüber mehrwertigen Kationen, insbesondere Calcium-Ionen.
2. Sehr gute Säure-, Alkali- und Temperaturstabilität.
3. Sehr gute Stabilität gegenüber mikrobiellem Abbau durch hohen Gesamtsubstitutionsgrad des Celluloseethers und ausgezeichnete Verträglichkeit mit Farbstoffen und Chemikalien.
4. Gute Farbstoff-Fixierung und praktisch vollständige Abgabe des Farbstoffes an das Substrat.
5. Verbesserte drucktechnische Eigenschaften, wie Egalität und Standschärfe durch gel- und faserfreie Lösungsqualität.
6. Problemlose Produktion der Celluloseether im großen Maßstab mit im Vergleich zu alginat-konstanter Qualität.
7. Einfache Technologie der Herstellung von Cellulosederivaten in Pulver- oder Granulatform.

Die erfindungsgemäß eingesetzten anionischen Alkylcarboxymethylcellulosemischether weisen ausgezeichnete Qualitäten auf und sind sowohl als gereinigte als auch ungereinigte (technische) Produkte gelkörper- und faserfrei in Wasser löslich. Die Produkte besitzen durchschnittliche mittlere Gesamtsubstitutionsgrade von 1,3-2,2, insbesondere 1,5-2,0.

Die verwendeten Cellulosemischether weisen Viskositäten von 5 bis 80 000 mPa.s, insbesondere von 100 bis 30 000 mPa.s, auf (gemessen in 2 gew.-%iger wäßriger Lösung bei einem Schergefälle von D = 2,5 sec⁻¹ bei 20°C) und besitzen Transmissionswerte von mehr als 95 %, insbesondere mehr als 96 % (gemessen an einer 2 gew.-%igen wäßrigen Lösung in einer Küvette mit einer optischen Weglänge von 10 mm mit Licht der Wellenlänge λ = 550 nm).

Die erfindungsgemäßen verwendeten Alkylcarboxymethylcellulosemischether zeichnen sich durch sehr gute Wasserlöslichkeit aus. Die Produkte besitzen einen durch Abzentrifugieren (20 min bei 2.500 g) ermittelten, geringen, unlöslichen Anteil, der unter 1 %, insbesondere unter 0,5 % liegt.

Die nach einem der oben aufgeführten Verfahren hergestellten anionischen Cellulosemischether werden bevorzugt als Verdickungsmittel in Druckpasten im Textildruck eingesetzt.

Als Substrate werden beispielsweise Cellulose oder Celluloseregenerat, Polyester, Wolle, Seide, Nylon, Polyamide oder Mischgewebe eingesetzt. Es kann sich dabei um beliebige Materialien handeln, die mit den entsprechenden Farbstoffen bedruckbar sind.

Die Druckpastenzusammensetzung kann nach beliebigen Druck- und Färbeverfahren aufgebracht werden, z.B. durch Handauftrag, Block-, Hoch-, Strahl-, Schablonen-, Flach- oder Rotationsfilmdruck o.a. herkömmliche Druck- oder Färbeverfahren.

Die Druckfarben werden, nach dem Auftragen der Druckpaste auf das Substrat in der Hitze fixiert. Anschließend wird das Substrat gewaschen, getrocknet und gegebenenfalls weiteren Behandlungsverfahren unterzogen.

In den nachfolgend aufgeführten Beispielen ist die Wirkung einer erfindungsgemäß als Verdickungsmittel im Textildruck eingesetzten Methylcarboxymethylcellulose (MCMC) einem handelsüblichen Natriumalginat (Lamitex® M 5, Firma Protan/Norwegen) gegenübergestellt. Verglichen wurde Natriumalginat als 6 %ige und MCMC als 3,4 %ige Lösung. Gedruckt wurde per Labordrucker auf verschiedenen Baumwollqualitäten (Zimmer-Flachfilmdruck) mit verschiedenen Farben und Variationen der Fixierbedingungen.

Um fehlerhafte Drucke, die durch Verstopfung der Schablonen, Gaze oder Rotationsschablonen entstehen könnten, zu vermeiden, wird die erfindungsgemäß eingesetzte Methylcarboxymethylcellulose (MCMC) vor ihrer anwendungstechnischen Ausprüfung im Textildruck nach der obengenannten Methode auf ihre Transmission bzw. ihren wasserlöslichen Anteil untersucht. Aus Tabelle 1 gehen die Kenndaten der eingesetzten MCMC hervor.

Der Verdickungsansatz wurde im Vergleich zu Lamitex M 5 auf sein strukturviskoses Verhalten untersucht (Tabelle 2)

**Tabelle 2**

| Verdickungsansätze/Strukturviskosität (Permutit-Wasser) | | | | | |
|---|---|---|---|---|---|
| Produkt | Konzentration (%) | pH-Wert | Viskosität (Brookfield RVT, Spindel 6) [mPas] | | |
| | | | 2,5 | 20 (Upm) | 100 |
| Lamitex M 5¹⁾ | 4,7 | 6,5 | 12.000 | 10.000 | 6.690 |
| MCMC | 3,4 | 9,0 | 14.800 | 10.300 | 5.370 |

| | | | | | |
|---|---|---|---|---|---|
| 1) Lamitex-M-5-Ansatz enthält einen Zusatz von 5 g/kg Calgon T und 5 g/kg Formalin (37 %) | | | | | |

Durch Zusatz einer 73,9 gew.-%igen Calciumchloridlösung zu 200 g einer 1 gew.-%igen Lösung des jeweiligen Verdickungsansatzes wurde der Einfluß von Calciumionen bestimmt. Lamitex M 5 und Carboxymethylcellulose (CMC) koagulieren bereits bei geringen Mengen zugesetzter Calciumchloridlösung. Die MCMC ist - trotz des hohen Substitutionsgrades durch Carboxymethylgruppen - überraschenderweise gegenüber Calciumionen stabil (Tabelle 3).

**Tabelle 3**

| MCMC-Alginat-CMC/Einfluß von CaCl₂ | | | |
|---|---|---|---|
| Zusatz von CaCl₂-Lösung ¹) [ml] | Elektrolytstabilität von | | MCMC ⁴) |
| | Alginat ²) | CMC ³) | |
| 0,1 | Koagulation | stabil | stabil |
| 0,5 | Koagulation | stabil | stabil |
| 1,0 | Koagulation | stabil | stabil |
| 1,65 | Koagulation | Koagulation | stabil |
| 2,0 | Koagulation | Koagulation | stabil |
| 4,0 | Koagulation | Koagulation | stabil |

| | | | |
|---|---|---|---|
| ¹) 73,9 gew.-%ige CaCl₂-Lösung. Zugabe zu 200 g einer 1gew.-%igen Lösung des Verdickungsansatzes | | | |
| ²) Lamitex M5 | | | |
| ³) CMC, DS-Carboxymethyl = 1,5; Viskosität einer 2 gew.-%igen wäßrigen Lösung 470 [mPa.s] (D= 2,5 s⁻¹, 20°C) | | | |
| ⁴) MCMC (s. Tabelle 1) | | | |

In Tabelle 4 bzw. 5 ist der NaCl-Einfluß und derjenige gegenüber pH-Wert-Änderungen auf die Viskosität der MCMC aufgeführt.

**Tabelle 4**

| MCMC-Alginat-CMC/Einfluß von NaCl | | |
|---|---|---|
| NaCl-Zusatz pro kg | Viskositätsänderung | |
| | MCMC (3,4 %ig) (%) | Alginat¹⁾ (4,7 %ig) (%) |
| + 1 g/kg | - 1,7 | + 6,4 |
| + 5 g/kg | ± 0 | + 6,4 |
| + 10 g/kg | ± 0 | + 6,4 |

| | | |
|---|---|---|
| 1) Lamitex M 5 | | |

**Tabelle 5**

| MCMC-Alginat/pH-Wert-Einfluß | | | |
|---|---|---|---|
| pH-Änderung mit | pH-Wertänderung von pH 9 (MCMC) bzw. pH 6,5 (Alginat) auf | Viskositätsänderung | |
| | | MCMC (3,4 %) (%) | Alginat (4,7 %) (%) |
| Weinsäure | 6 | - 6 | + 2 |
| Weinsäure | 5 | - 6 | + 6 |
| Weinsäure | 4 | - 9 | + 7 |
| Weinsäure | 3 | - 6 | + 95 |
| NaOH | 10 | - 2,4 | - 7 |
| NaOH | 11 | - 2,4 | - 10 |
| NaOH | 12 | - 2,4 | - 10 |

Die Lagerstabilitäten der Verdickungsmittel MCMC und Alginat bei 20°C und 40°C wurden durch entsprechende Viskositätsmessungen überprüft. Die Ergebnisse gehen aus Tabelle 6 hervor.

**Tabelle 6**

| Lagerstabilitäten von Alginat und MCMC im Vergleich | | | | |
|---|---|---|---|---|
| Messung | Viskositäten (mPa.s) | | | |
| | MCMC ¹) | | Alginat²) | |
| | 20°C | 40°C | 20°C | 40°C |
| sofort | 10.941 | 10.941 | 10.929 | 10.929 |
| nach 1 Woche | 10.643 | 9.926 | 12.183 | 6.343 |
| nach 2 Wochen | 10.320 | 8.122 | 10.284 | 5.626 |
| nach 4 Wochen | 9.854 | 5.303 | 3.261 | 3.583 |
| nach 8 Wochen | 9.245 | 2.616 | 108 | Bodensatz; keine meßbare Lösung |

| | | | | |
|---|---|---|---|---|
| 1) 3 gew-%ige wäßrige Lösung (Rotationsviskosimeter; D = 2,5 s⁻¹, 20°C) | | | | |
| 2) 4,2 gew.-%ige wäßrige Lösung (Rotationsviskosimeter; D = 2,55⁻¹, 20°C) | | | | |

Die Zusammensetzung der mit Lamitex M 5 und der MCMC hergestellten Stammverdickungen ist in Tabelle 7, diejenige der Druckpasten ist in Tabelle 8 aufgeführt.

**Tabelle 7**

| Zusammensetzungen der Stammverdickungen | | | | |
|---|---|---|---|---|
| Verdickungsbestandteile | Stammverdickungen¹⁾ | | | |
| | A | B | C | D |
| Lamitex M 5 (6 %ig) | 580 | - | - | - |
| MCMC (3,4 %ig) | - | 600 | 675 | 750 |
| Lyoprint® RG | 11 | 11 | 11 | 11 |
| Harnstoff | 110 | 110 | 110 | 110 |
| Na₂CO₃, calc. Lsg., 1:4 | 85 | 85 | 85 | 85 |
| Permutit - Wasser | 211 | 191 | 116 | 41 |
| Lyoprint AP® | 3 | 3 | 3 | 3 |
| pH-Wert | 10,9 | 10,9 | 10,9 | 10,9 |
| Viskosität²⁾ (mPa.s) | 5800 | 3000 | 4500 | 7100 |

| | | | | |
|---|---|---|---|---|
| 1) Angabe in Gewichtsteilen | | | | |
| 2) Brookfield RVT, Spindel 6, 20 Upm | | | | |

**Tabelle 8**

| Druckpasten | | |
|---|---|---|
| Druckpasten-Zusammensetzungen | pH | Viskosität¹⁾ (mPa.s) |
| 1. 90 Teile Stamm A + 10 Teile Cibacron Blau 3 R flüssig (40 %) | 10,9 | 4.100 |
| 2. 90 Teile Stamm B + 10 Teile Cibacron Blau 3 R flüssig (40 %) | 10,9 | 2.200 |
| 3. 90 Teile Stamm C + 10 Teile Cibacron Blau 3 R flüssig (40 %) | 10,9 | 3.500 |
| 4. 90 Teile Stamm D + 10 Teile Cibacron Blau 3 R flüssig (40 %) | 10,9 | 5.200 |
| (Teile = Gew.-Teile) | | |

| | | |
|---|---|---|
| 1) Viskosität: Brookfield RVT, Spindel 6, 20 Upm | | |

Mit den in Tabelle 8 angegebenen Fertigdruckpasten wurden unterschiedliche Substrate bedruckt. Da die Bindung Farbstoff/Cellulose und die Erzielung tiefer, brillanter und klarer Drucke durch gut vorbereitetes Material begünstigt wird, wurden die verschiedenen Substrate unterschiedlich vorbehandelt. Für die Beurteilung von Stärke, Nuance, Penetration, Griff und Egalität wurde eine 64-T-Schablone (Rechtecke) und eine Rakel mit dem Durchmesser 8 mm eingesetzt (Magnetstufe 6, Geschwindigkeitsstufe 3 bzw. 10). Für die Beurteilung der Standschärfe wurde eine 68-T-Schablone und eine Rakel mit dem Durchmesser 6 mm verwendet (Magnetstufe 6, Geschwindigkeitsstufe 3). Als Substrate wurden Cotton-Schussatin (mercerisiert, gebleicht) und Cotton-Renforce (gebleicht), eingesetzt. Das Textilgut wurde ca. 5 min bei 90°C getrocknet. Bei der Sattdampf-Fixierung (100 bis 102°C) betrug die Dämpfzeit ca. 8 min (Intervall, Mathis). Das Substrat Cotton-Schussatin wurde darüberhinaus durch Trockenhitze (Heißluft) fixiert (ca. 1 min bei 200°C, Mathis). Der Auswaschprozeß wurde in drei Stufen vorgenommen:
a) gründliches, kaltes Spülen,
b) Behandlung in der Nähe der Kochtemperatur (10 min),
c) kaltes Spülen.

Die Ergebnisse der unterschiedlichen Druckvorgänge gehen aus den Tabellen 9 bis 11 hervor.

Aus der nachfolgend aufgeführten Wertetabelle ist die Überlegenheit der im Textildruck eingesetzten, erfindungsgemäß beanspruchten MCMC erkennbar.

Die in den Tabellen verwendeten Fachausdrücke sind dem Cellulose- bzw. Textildruckfachmann bekannt und bedürfen keiner weiteren Erklärung. Verwiesen sei in diesem Zusammenhang auf die Kapitel "Textildruck" und "Textilfärberei" in Ullmanns Encyclopädie der technischen Chemie, Band 22, Seite 565 ff und 635 ff (Verlag Chemie, Weinheim, 1982).

**Tabelle 12**

| Exemplarischer Vergleich zwischen einem herkömmlichen, im Textildruck eingesetzten Verdickungsmittel (Natriumalginat, Lamitex M 5 (Firma Protan/Norwegen)) und der erfindungsgemäß verwendeten Methylcarboxymethylcellulose (MCMC) | | |
|---|---|---|
| | Alginat | MCMC¹⁾ |
| 1. Konservierung | unbedingt erforderlich | nicht notwendig |
| 2. Rheologie | gut | gut |
| 3. Lagerstabilität der Verdickung | schlecht, trotz Formaldehyd | hervorragend |
| 4. Lagerstabilität Stammverdickung | schlecht, trotz Formaldehyd | hervorragend |
| 5. Lagerstabilität Druckpaste | schlecht, trotz Formaldehyd | hervorragend |
| 6. Nuancenstabilität | schlecht, trotz Formaldehyd | hervorragend |
| 7. pH-Stabilität | gut | gut |
| 8. NaCl-Stabilität | gut | gut |
| 9. Calcium-Stabilität | sehr schlecht, Calgon T erforlich | hervorragend, kein Calgon T erforderlich |
| 10. Alkalibeständigkeit | ausreichend | gut |
| 11. Säurebeständigkeit | ausreichend | gut |
| 12. Scherstabilität | gut | gut |

| | | |
|---|---|---|
| ¹) Substitutionsgrad durch Carboxymethylgruppen: 0,97; Substitutionsgrad durch Methylgruppen: 0,96 | | |

## Patentansprüche

1. Verwendung von anionischen Cellulosemischethern auf Basis Alkylcarboxymethylcellulose als Verdickungsmittel bzw. Rheologieverbesserer im Textildruck.

2. Verwendung von Methylcarboxymethylcellulosemischethern als Verdickungsmittel bzw. Rheologieverbesserer im Textildruck.

3. Verwendung gemäß einem der Ansprüche 1 oder 2, dadurch gekennzeichnet, daß die Alkylcarboxymethylcellulose Transmissionswerte von mehr als 95 %, insbesondere mehr als 96 % (gemessen an einer 2 gew.-%igen wäßrigen Lösung in einer Küvette mit einer optischen Weglänge von 10 mm mit Licht der Wellenlänge λ = 550 nm), und einen wasserlöslichen Anteil von >99 %, insbesondere >99,5 %, besitzt.

4. Verwendung gemäß einem der Ansprüche 1 bis 3, dadurch gekennzeichnet, daß als Textilmaterialien Mischgewebe, Naturfasern oder Celluloseregenerat verwendet werden.

5. Verwendung gemäß einem der Ansprüche 1 bis 4, dadurch gekennzeichnet, daß als Farbstoffe Oxidationsfarbstoffe, Schwefelfarbstoffe, anionische Farbstoffe, Entwicklungsfarbstoffe, Woll-Chromierungsfarbstoffe, substantive Farbstoffe, insbesondere aber Reaktivfarbstoffe, eingesetzt werden.

6. Textildruckfarbpasten, dadurch gekennzeichnet, daß sie als Verdickungsmittel bzw. Rheologieverbesserer Alkylcarboxymethylcellulose enthalten.

7. Textildruckfarbpasten gemäß Anspruch 6, dadurch gekennzeichnet, daß sie Methylcarboxymethylcellulose enthalten.

## Claims

1. The use of anionic cellulose mixed ethers based on alkyl carboxymethyl cellulose as thickeners and flow promoters in textile printing.

2. The use of methyl carboxymethyl cellulose mixed ethers as thickeners and flow promoters in textile printing.

3. The use claimed in claim 1 or 2, characterized in that the alkyl carboxymethyl cellulose has transmission values of more than 95% and, more particularly, more than 96% (as measured on a 2% by weight aqueous solution in a cell with an optical path length of 10 mm with light having a wavelength λ of 550 nm) and a water-soluble component of > 99% and, more particularly, > 99.5%.

4. The use claimed in any of claims 1 to 3, characterized in that blended fabrics, natural fibres or regenerated cellulose are used as the textile materials.

5. The use claimed in any of claims 1 to 4, characterized in that oxidation dyes, sulfur dyes, anionic dyes, development dyes, wool chrome dyes, substantive dyes, but especially reactive dyes are used as the dyes.

6. Textile printing pastes, characterized in that they contain alkyl carboxymethyl cellulose as thickener and flow promoter.

7. Textile printing pastes as claimed in claim 6, characterized in that they contain methyl carboxymethyl cellulose.

## Revendications

1. Utilisation d'éthers anioniques mixtes de cellulose à base d'alkylcarboxyméthylcellulose comme agents épaississants ou agents améliorant la rhéologie dans l'impression textile.

2. Utilisation d'éthers mixtes de méthylcarboxyméthylcellulose comme agents épaississants ou agents améliorant la rhéologie dans l'impression textile.

3. Utilisation suivant l'une des revendications 1 et 2, caractérisée en ce que l'alkylcarboxyméthylcellulose présente des valeurs de transmission de plus de 95 %, notamment de plus de 96 % (mesurées sur une solution aqueuse à 2 % en poids dans une cuve ayant une longueur de trajet optique de 10 mm avec de la lumière de longueur d'onde λ = 550 nm), et une fraction hydrosoluble supérieure à 99 %, notamment supérieure à 99,5 %.

4. Utilisation suivant l'une des revendications 1 à 3, caractérisée en ce qu'on utilise comme matières textiles des tissus mélangés, des fibres naturelles ou de la cellulose régénérée.

5. Utilisation suivant l'une des revendications 1 à 4, caractérisée en ce qu'on utilise comme colorants des colorants d'oxydation, des colorants au soufre, des colorants anioniques, des colorants de développement, des colorants de chromatage de la laine, des colorants substantifs, et en particulier des colorants réactifs.

6. Pâtes tinctoriales pour l'impression textile, caractérisées en ce qu'elles contiennent une alkylcarboxyméthylcellulose comme agent épaississant ou améliorant la rhéologie.

7. Pâtes tinctoriales pour l'impression textile suivant la revendication 6, caractérisées en ce qu'elles contiennent de la méthylcarboxyméthylcellulose.
